# EUROPÄISCHE PATENTSCHRIFT

(11) **EP 1 368 143 B1**
(45) Veröffentlichungstag und Bekanntmachung des Hinweises auf die Patenterteilung: **10.11.2004**
(21) Anmeldenummer: 02726119.7
(22) Anmeldetag: 28.02.2002
(51) Int. Cl.: B21D 1/00

(54) **VERFAHREN ZUR GEZIELTEN EINSTELLUNG DER OBERFLÄCHENSTRUKTUR VON WALZGUT BEIM KALTNACHWALZEN IN DRESSIER-WALZGERÜSTEN**
METHOD FOR SPECIFICALLY ADJUSTING THE SURFACE STRUCTURE OF ROLLING STOCK DURING COLD ROLLING IN SKIN PASS MILLS
PROCEDE DE REGLAGE APPROPRIE DE LA STRUCTURE SUPERFICIELLE D'UN MATERIAU LAMINE DURANT UN LAMINAGE FINISSEUR A FROID DANS DES LAMINOIRS D'ECROUISSAGE

(30) Priorität: 03.03.2001 DE 10110323
(43) Veröffentlichungstag der Anmeldung: 10.12.2003
(73) Patentinhaber: SMS Demag Aktiengesellschaft, 40237 Düsseldorf (DE)
(72) Erfinder: PAWELSKI, Hartmut, 40883 Ratingen (DE)
(74) Vertreter: Valentin, Ekkehard
(86) Internationale Anmeldenummer: PCT/EP2002/002118
(87) Internationale Veröffentlichungsnummer: WO 2002/070160

(56) Entgegenhaltungen:
- DE-A- 3 026 229
- DE-A- 3 536 666
- PATENT ABSTRACTS OF JAPAN vol. 017, no. 005 (M-1349), 6. Januar 1993 (1993-01-06) & JP 04 238616 A (KAWASAKI STEEL CORP), 26. August 1992 (1992-08-26)

## Beschreibung

Die Erfindung betrifft ein Verfahren zur gezielten Einstellung der Oberflächenstruktur von Walzgut beim Kaltnachwalzen in Dressier-Wafzgerüsten, wobei eine teilweise Übertragung der Oberflächenstruktur der Arbeitswalzen auf das Walzgut erfolgt.

Durch die vorangegangene Warm- oder Kaltumformung mit anschließendem Glühen enthält das Walzgut Unplanheiten und ausgeprägte Streckgrenzen, die zur Bildung von Fließfiguren bei der nachfolgenden weiteren Verarbeitung führen können. Um diese Unplanheiten zu beseitigen und die Entstehung von Fließfiguren zu vermeiden, wird das Walzgut einer Kaltumformung (Kaltnachwalzen) mit einem geringen Verformungsgrad von nur bis zu 3 % unterworfen. Bei dieser Kaltumformung findet dann zusätzlich eine Glättung der Walzgutoberfläche statt, verbunden mit einer gewollten teilweisen Übertragung der Oberflächenstruktur der Arbeitswalzen auf das Walzgut zur Einstellung einer bestimmten Oberflächenrauheit. Diese gewollte Oberflächenrauheit bzw. Oberflächenstruktur des Walzgutes hilft u. a., Probleme beim Tiefziehen (Abrasionsund Adhäsionsverschleiß durch metallischen Kontakt sowie unkontrolliertes Fließen) und eine unzureichende Lackierbarkeit zu vermeiden.

Die Übertragung der Oberflächenstruktur der Arbeitswalzen auf das Walzgut wird dabei durch eine Vielzahl von Walzparametem sowie von der Walzgutdikke, der Ausgangsrauheit des Walzgutes, der Rauheit der Arbeitswalzen, der Nachwalzgeschwindigkeit und der Nachwalztemperatur entscheidend beeinflusst.

Als Vorteil für die Durchführung des Nachwalzens hat sich nach einer Untersuchung von Kurt Steinhoff ("Untersuchung des Nachwalzens von metallisch beschichtetem Feinblech", Umformtechnische Schriften, Band 47, Verlag Stahl-Eisen) gezeigt, dass durch das Nachwalzen in zwei Stichen eine Verbesserung der Übertragung erzielt werden kann. Dabei ist die Verteilung der Umformgrade in den Einzeistichen von Bedeutung, da der schon bei geringen Umformgraden im ersten Nachwalzstich ausgeprägte Einebnungseffekt zu günstigen Übertragungsvoraussetzungen im zweiten Stich führt.

Ausgehend von diesem bekannten Stand der Technik, die geprägt ist durch hohe Anforderungen an die mechanischen Eigenschaften der zu walzenden Materialien und gekoppelt daran hohe Anforderungen an die Oberflächengüte (insbesondere Homogenität über Breite und Länge des Walzgutes), wurden neue Konzepte des Kaltnachwalzens entwickelt, die insbesondere zum zweigerüstigen Dressierstraßenkonzept führte. Im Anlagentyp dieser neuen Dressier-Technologie stehen verschiedene Parameter zur Verfügung, um die Anforderungen nach konstantem einzustellenden Dressiergrad bei konstanter Oberflächengüte, z. B. bei variierender Geschwindigkeit (Anfahr- und Abbremsphase) nachzukommen. In diesem Straßentyp stehen u. a. die Verteilung der Einzeldressiergrade, der Zwischengerüstzug, in gewissem Rahmen die Haspelzüge und die resultierende Walzkraft zur Verfügung, um die erzielte Bandrauhigkeit konstant zu halten.

Aufgabe der Erfindung ist es, ein Verfahren anzugeben, durch das eine Abstimmung der einzelnen walzrefevanten Parameter ermöglicht wird, so dass eine Vorhersage der Reibungszahl im Walzspalt und der Veränderung der Oberfläche des Walzgutes durch das Nachwalzen (Dressieren) und darauf basierend eine Voreinstellung der Walzparameter ermöglicht wird.

Die gestellte Aufgabe wird für eine mehrgerüstige Dressierstraße mit den kennzeichnenden Merkmalen des Anspruchs 1 dadurch gelöst, dass unter Zuhilfenahme eines tribologischen Modells zur mathematischen Beschreibung der Reibungsverhältnisse im Walzspalt die Veränderung der Rauheit des Walzgutes im Walzprozess einer ein- oder mehrgerüstigen, vorzugsweise zweigerüstigen Dressierstraße in einer Optimierungsrechnung mit Variation der Walzparameter unter Berücksichtigung der vorhandenen Maschinengrenze berechnet und die erhaltenen Ergebnisse zur Voreinstellung zumindest eines Teils der zur Berechnung herangezogenen Walzparameter verwendet werden.

Zur optimierenden Berechnung ist es zweckmäßig, das tribologische Modell aus miteinander verknüpften Teilmodellen aufzubauen, so dass zunächst getrennt voneinander verschiedene Parameter berechnet und dann die erhaltenen Ergebnisse miteinander verknüpft werden. So lassen sich beispielsweise in Abhängigkeit von den Walzspaltkoordinaten die Reibungszahl µ, der Traganteil T und daraus das Walzdruckgebirge (Druckverteilung im Walzspalt ) berechnen. In diesen Berechnungen werden walzrelevante Parameter mit einbezogen und optimierend variiert, wobei insbesondere die für eine zweigerüstige Dressierstraße zur Verfügung stehenden Parameter
- Verteilung der Einzeldressiergrade
- Zwischengerüstzug
- Haspelzüge
- resultierende Walzkraft
- Walzgeschwindigkeit
berücksichtigt werden müssen. Als Zielgröße ist dabei vorzusehen, dass die Berechnung so vorgenommen wird, dass das Walzgut in allen Walzgeschwindigkeiten hinter dem letzten Gerüst eine konstante Rauheit hat. Als zweite Zielgröße wird die Berechnung so vorgenommen, dass der Gesamtdressiergrad (Summe der Dressiergrade der einzelnen Gerüste) konstant gehalten wird.

Zur Veranschaulichung des Prinzips der Erfindung sind nachfolgend einige Zusammenhänge graphisch dargestellt.

Es zeigen:
- Fig. 1: einen schematischen Vertikalteilschnitt durch einen Walzspalt,
- Fig. 2: Verlauf der Reibungszahl µ im Watzspalt,
- Fig. 3: Verlauf des Traganteils T im Walzspalt,
- Fig. 4: Normaldruckverlauf P im Walzspalt,
- Fig. 5: Walzkraft K als Funktion der Walzgeschwindigkeit v,
- Fig. 6: Zwischengerüstzug Z als Funktion der Walzgeschwindigkeit v,
- Fig. 7: Dressiergrad D als Funktion der Walzgeschwindigkeit v,
- Fig. 8: Bandrauheit Ra als Funktion der Walzgeschwindigkeit v.

In den Figuren 1 bis 4 ist das typische Zusammenspiel der Teilmodelle dargestellt, die für ein gesamtes tribologisches Modell des Walzspalts erforderlich sind.

In Figur 1 ist ein Vertikaiteilschnitt durch einen Walzspalt 1 gezeigt, in dem zwischen oberer Arbeitswalze 2 und unterer Arbeitswalze (nicht dargestelit) sich das Walzband 3 befindet. Die Walzrichtung verläuft in der gezeigten Darstellung entsprechend der Pfeilrichtung 4 von links nach rechts. Zur Unterstützung des Walzvorgangs sind die Oberflächen der Arbeitswalzen 2 und des Walzbandes mit einer Emulsion 5 benetzt, die sich infolge des Druckanstieges im Zwickel zwischen Walzband 3 und der Arbeitswalze 2 mit Öl angereichert. Diese mit Öl angereicherte Emulsion 6 wird nun im Walzverlauf gemeinsam mit dem Walzband 3 durch den Walzspalt 1 von links nach rechts mitgeführt.

Bei Verwendung von Walzöl oder Nassdressiermittel entfällt dieser Anreicherungsprozess. Dann wird das Schmiermittel als solches durch den Walzspalt gezogen.

Zum besseren Verständnis der nachfolgenden Betrachtungen sind die relevanten Größen als Funktion der Walzspaltkoordinate WSK aufgetragen, und zwar ausgehend von einem Wert -10 mm (Bereich des Einlaufs) über +/- 0 mm bis zu +4 mm (Bereich der Trennung von Arbeitswalze und Walzband).

Die Figuren 2 bis 4, in denen die Entwicklung der Reibungszahl µ (Fig. 2), die Entwicklung des Traganteils T der Oberflächenrauheiten (Fig. 3) und die Entwicklung des Normaldrucks P im Walzspalt (Fig. 4) als Funktion dieser Walzspaltkoordinate WSK dargestellt sind, sind so unterhalb der Walzspattdarstellung der Figur 1 angeordnet, dass die Walzspaltkoordinaten WSK einander entsprechen.

Im Zusammenschau der Figuren 1 bis 4 sind nun folgende Merkmale bei folgenden Walzspaltkoordinaten WSK ablesbar:

Beim Einlauf bildet sich ein Einlaufkeil, wodurch ein Druckanstieg 7 des Schmiermittels (mit Öl angereicherte Suspensionen 6) aufgrund hydrodynamischer Effekte erfolgt (etwa ab Walzspaltkoordinate WSK -10 mm bis etwa -8 mm), der so lange anhält, bis die ebene Fließspannung abzüglich der Rückzugsspannung erreicht wird und das Band plastisch wird. Mit der Dicke der an diesem Punkt 8 eingezogenen Schmierfilmschicht lässt sich der Traganteil T (siehe Fig. 3) - das ist das Verhältnis zwischen mikroskopischer Kontaktfläche der Rauheitsspitzen vom Band 3 und Arbeitswalze 2 zu der makroskopischen Kontaktfläche - am Einlauf in einem Teilmodell berechnen. Dieses Teitmodell beschreibt die Entwicklung der Oberflächenrauheit (etwa ab Punkt 8) bei einer Walzspaltkoordinate WSK von etwa -8 mm bis etwa Punkt 9 bei einem Walzspaltkoordinate WSK von etwa +2 mm) und den damit verbundenen Anstieg des Traganteils T beim Durchgang durch den Walzspalt 1.

Mit Hilfe des Traganteils T als Funktion der Walzspaltkoordinate WSK (siehe Fig. 3) kann die zugehörige Reibungszahl µ als Funktion der Walzspatikoordinate WSK (siehe Fig. 2) und dann mit Hilfe der elastisch-plastischen Streifentheorie das Walzdruckgebirge (siehe Entwicklung des Normaldrucks P, Fig. 4) berechnet werden.

Bei der Streifentheorie wird das sich im Walzspalt befindliche Walzgut in vertikale Streifen unterteilt. Es wird angenommen, dass der auf einen solchen Streifen wirkende Walzdruck P unverändert in vertikaler Richtung durch den Streifen durchgeht. Da die Dicke des Bandes beim Kaltwalzen klein gegenüber der Länge des Walzspalts ist, ist diese Annahme gerechtfertigt. Durch Ansetzen des statischen Gleichgewichts am Streifen lässt sich die Veränderung des Walzdrucks P mit der Walzspaltkoordinate als Funktion der lokalen Reibsituation und der lokalen Festigkeit des Materials ableiten. Das hier verwendete Modell wurde durch Berücksichtigung des elastisch-plastischen Materialverhaltens und der elastischen Abplattung der Arbeitswalzen in Abhängigkeit von der Walzdruckverteilung erweitert. Dies ist insbesondere im Hinblick auf Dressierwalzanwendungen erforderlich.

Ein tribologisches Modell dieser Art wird nie in der Lage sein, die Reibung exakt vorherzusagen, eine Adaption wird auch weiterhin erforderlich sein. Trotzdem hat das Stützen auf physikalische Grundmodelle den Vorteil, dass eine Veränderung der Einflussgrößen auch eine physikalisch sinnvolle Antwort des Modells hervorbringt. Damit ist auch eine Extrapolierbarkeit auf nicht adaptierte Parameterkombinationen in gewissem Umfang möglich.

Eine beispielhafte Veranschaulichung der Verwendung eines derartigen mathematischen tribologischen Modells mit den erhaltenen Ergebnissen einer Beispielrechnung für eine zweigerüstige Dressierstraße ist in den folgenden Figuren 5 bis 8 dargestellt.

Die Einstellungen der Beispielsrechnung wurden in Abhängigkeit von der Walzgeschwindigkeit v so vorgenommen, dass das Band in allen Geschwindigkeiten hinter Gerüst 2 eine konstante Rauheit hat. Gleichzeitig wurde auch der Gesamtdressiergrad (Summe der Dressiergrade D von Gerüst 1 (G1) und Gerüst 2 (G2)) konstant gehalten.

Aufgrund der Dressiergrade D in den beiden Walzgerüsten G1, G2 (siehe Fig. 7), dem Zwischengerüstzug Z (siehe Fig. 6) und den resultierenden Walzkräften K (siehe Fig. 5) ergeben sich die in Fig. 8 aufgetragenen Bandrauheitswerte Ra. Die erhaltenen Ergebnisse können nun zur Voreinstellung des Dressierprozesses mit herangezogen werden.

## Patentansprüche

1. Verfahren zur gezielten Einstellung der Oberflächenstruktur von Walzgut beim Kaltnachwalzen in Dressier-Walzgerüsten, wobei eine teilweise Übertragung der Oberflächenstruktur der Arbeitswalzen (2) auf das Walzgut (3) erfolgt,
**dadurch gekennzeichnet,**
**dass** unter Zuhilfenahme eines tribologischen Modells zur mathematischen Beschreibung der Reibungsverhältnisse im Walzspalt (1) die Veränderung der Rauheit des Walzgutes (3) im Walzprozess einer ein- oder mehrgerüstigen, vorzugsweise zweigerüstigen Dressierstraße in einer Optimierungsrechnung mit Variation der Walzparameter unter Berücksichtigung der vorhandenen Maschinengrenzen berechnet und die erhaltenen Ergebnisse zur Voreinstellung zumindest eines Teils der zur Berechnung herangezogenen Walzparameter verwendet werden.

2. Verfahren nach Anspruch 1,
**dadurch gekennzeichnet,**
**dass** das tribologische Modell aus miteinander verknüpften Teilmodellen besteht, durch die u. a folgende Berechnungen durchgeführt werden:
* Verknüpfung des Traganteils (T) mit der Reibungszahl (µ) (Reibmodell)
* Anstieg des Traganteils (T) beim Durchgang durch den Walzspalt (1) -Entwicklung der Oberflächenrauheit (Ra) als Funktion der Walzspalt-koordinate (WSK)
* Berechnung des Walzdruckgebirges, d.h. die Entwicklung des Normaldrucks P als Funktion der Walzspaltkoordinate (WSK).

3. Verfahren nach Anspruch 2,
**dadurch gekennzeichnet,**
**dass** zur Einstellung eines konstanten Dressiergrades (D) bei konstanter Oberflächengüte, insbesondere konstante Bandrauheit Ra zusätzlich insbesondere die Walzparameter:
* Verteilung der Einzeldressiergrade (D)
* Zwischengerüstzug (Z)
* Haspelzüge
* resultierende Walzkraft (K)
* Walzgeschwindigkeit, insbesondere Anfahr- und Abbremsphase (v)
zur Berechnung der Voreinstellung im mathematischen tribologischen Modell berücksichtigt werden.

4. Verfahren nach Anspruch 1, 2 oder 3,
**dadurch gekennzeichnet,**
**dass** die Berechnung des tribologischen Modells so vorgenommen wird, dass das Walzgut (3) in allen Walzgeschwindigkeiten (v) hinter dem letzten Gerüst eine konstante Rauheit (Ra) hat.

5. Verfahren nach Anspruch 1, 2, 3 oder 4,
**dadurch gekennzeichnet,**
**dass** die Berechnung des tribologischen Modells so vorgenommen wird, dass der Gesamtdressiergrad, d.h. die Summe der Dressiergrade D der einzelnen Gerüste, konstant gehalten wird.

## Claims

1. Method for selective adjusting of the surface structure of stock, which is to be rolled, in cold rolling in skin pass roll stands, wherein a partial transfer of the surface structure of the working rolls (2) to the stock (3), which is to be rolled, takes place, **characterised in that** with the assistance of a tribological model for mathematical description of the friction relationships in the rolling gap (1) the change in the roughness of the stock (3), which is to be rolled, in the rolling process of a single-stand or multi-stand, preferably two-high stand, skin pass rolling train is calculated in an optimisation calculation with variation of the rolling parameters and with consideration of the machine limits which are present and the obtained results are used for presetting at least a part of the rolling parameters utilised for the calculation.

2. Method according to claim 1, **characterised in that** the tribological model consists of interlinked part models by which inter alia the following calculations are carried out:
- linking of the carry component (T) with the coefficient (µ) of friction (friction model),
- increase in the carry component (T) on transit through the rolling gap (1), i.e. development of the surface roughness (Ra) as a function of the rolling gap co-ordinates (WSK) and
- calculation of the rolling pressure elevation, i.e. the development of the normal pressure P as a function of the rolling gap co-ordinates (WSK).

3. Method according to claim 2, **characterised in that** for setting a constant skin pass degree (D) with constant surface quality, particularly constant strip roughness Ra, the rolling parameters
- distribution of the individual skin dressing degree (D),
- intermediate stand tension (Z),
- coiling device tensions,
- resultant rolling force (K) and
- rolling speed, particularly start-up phase and braking phase (v)
are, in particular, taken into consideration for calculation of the presetting in the mathematical tribological model.

4. Method according to claim 1, 2 or 3, **characterised in that** the calculation of the tribological model is undertaken in such a manner that the stock (3), which is to be rolled, has a constant roughness (Ra) at all rolling speeds (v) behind the last stand.

5. Method according to claim 1, 2, 3 or 4, **characterised in that** the calculation of the tribological model is undertaken in such a manner that the overall skin pass degree, i.e. the sum of the skin pass degrees D of the individual stands, is kept constant.

## Revendications

1. Procédé pour le réglage ciblé de la structure de surface d'un produit laminé lors du laminage à froid dans des cages de laminage de dressage, un transfert partiel de la structure de surface des cylindres de travail (2) sur le produit de laminage (3) ayant lieu, **caractérisé en ce qu'**on calcule, à l'aide d'un modèle tribologique pour la description mathématique des rapports de frottement dans la fente de laminage (1), la modification de la rugosité du produit laminé (3) dans le procédé de laminage d'un train de dressage à une ou plusieurs cages, de préférence à deux cages, dans un calcul d'optimisation avec variation des paramètres de laminage en tenant compte des limites existantes des machines et on utilise les résultats obtenus pour le préréglage d'au moins une partie des paramètres de laminage utilisés pour le calcul.

2. Procédé selon la revendication 1, **caractérisé en ce que** le modèle tribologique est constitué par des modèles partiels reliés les uns aux autres, qui permettent entre autres de réaliser les calculs suivants :
* liaison du pourcentage de portée (T) à l'indice de frottement (µ) (modèle de frottement)
* augmentation du pourcentage de portée (T) lors du passage dans la fente de laminage (1) - développement de la rugosité de surface (Ra) comme fonction des coordonnées de la fente de laminage (WSK)
* calcul du profil de la pression de laminage, c'est-à-dire le développement de la pression normale P en fonction des coordonnées de la fente de laminage (WSK).

3. Procédé selon la revendication 2, **caractérisé en ce que** pour le réglage d'un degré de dressage constant (D) à une qualité de surface constante, en particulier une rugosité de bande (Ra) constante, on tient en outre en particulier compte des paramètres de laminage suivants :
- répartition des degrés de dressage (D) individuels
- traction entre les cages (Z)
- traction de la bobineuse
- force de laminage obtenue (K)
- vitesse de laminage, en particulier la phase de démarrage et de freinage (v)
pour le calcul du préréglage dans le modèle mathématique tribologique.

4. Procédé selon la revendication 1, 2 ou 3, **caractérisé en ce que** le calcul du modèle tribologique est réalisé de telle manière que le produit de laminage (3) présente une rugosité (Ra) constante à toutes les vitesses de laminage (v) en aval de la dernière cage.

5. Procédé selon la revendication 1, 2, 3 ou 4, **caractérisé en ce que** le calcul du modèle tribologique est réalisé de telle manière que le degré de dressage total, c'est-à-dire la somme des degrés de dressage D des différentes cages, reste constant.
